# EUROPÄISCHE PATENTSCHRIFT

(11) **EP 0 202 549 B1**
(45) Veröffentlichungstag und Bekanntmachung des Hinweises auf die Patenterteilung: **28.10.1992**
(21) Anmeldenummer: 86106292.5
(22) Anmeldetag: 07.05.1986
(51) Int. Cl.: D06P 1/642, D06P 1/607, D06P 5/06, D06P 3/32

(54) **Verfahren zum Färben von Leder**
Process for dyeing leather
Procédé pour la teinture du cuir

(30) Priorität: 17.05.1985 DE 3517804
(43) Veröffentlichungstag der Anmeldung: 26.11.1986
(73) Patentinhaber: BAYER AG, 51368 Leverkusen (DE)
(72) Erfinder: Westphal, Jochen, Dr., D-4000 Düsseldorf 13 (DE); Träubel, Harro, Dr., D-5090 Leverkusen (DE); Dietrich, Manfred, Dr., D-5090 Leverkusen (DE)

(56) Entgegenhaltungen:
- CH-A- 325 058
- DE-C- 724 494
- FR-A- 841 726
- GB-A- 1 069 574
- US-A- 2 763 528
- US-A- 2 913 302
- CHEMICAL ABSTRACTS, Band 104, Nr. 12, März 1986, Seite 134, Zusammenfassung Nr. 90917x, Columbus, Ohio, US

## Beschreibung

Aus der US-A-2 913 302 ist ein Verfahren zum Färben von Leder bekannt, wonach man Leder in Gegenwart eines Formaldehyd-Spenders und gegebenfalls eines Alkyl- oder Alkylolamins mit nicht mehr als 6 C-Atomen pro Molekül mit einer Azokupplungskomponente behandelt. Polyamine werden nicht erwähnt.

Die GB-A-1 069 574 betrifft ein Verfahren zum Färben von Leder in Gegenwart von Formamid und gegebenenfalls zusätzlichen Hilfsmitteln. Als solche werden u.a. Amide, Amine und Alkanolamine, aber keine Polyamine genannt.

Es wurde gefunden, daß die erfindungsgemäße Verwendung bestimmter polyamine gegenüber dem Stand der Technik zu höherer Farbfülle, zu besserer Anfärbung, zu höherer Egalität und teilweise zu verbesserter Wassertropfenfestigkeit führt.

Gegenstand der Erfindung ist daher ein Verfahren zum Färben von Leder, dadurch gekennzeichnet, daß man ein Amin der Formel
worin
A und R₅ C₂-C₅-Alkylen, r, s, t und u O, 1, 2 oder 3, wobei die Summe von r, s, t und u höchstens 3 ist und w 1 bis 6 bedeuten, oder ein Anlagerungsprodukt eines solchen Amins mit bis zu 3 Mol eines Alkylenoxides vor, gleichzeitig mit oder nach dem Farbstoff auf das Leder einwirken läßt.

Nach diesem Verfahren können chrom-, vegetabil- und/oder synthetisch gegerbte Leder gefärbt werden.

Zusammen mit den Aminen können bekannte Lederfarbstoffe eingesetzt werden. Vertreter dieser Farbstoffe werden beispielsweise von G. Otto in "Das Färben des Leders" (1962) S. 51-90 und 107-143 beschrieben.

Bevorzugte Alkylenoxide sind Ethylen-, Propylen- und/oder Butylenoxid.

Bevorzugte nicht oxalkylierte Ausgangsamine der Formel (I) sind Ethylendiamin, Diethylentriamin, Triethylentetramin, Tetraethylenpentamin, Pentaethylenhexamin, Hexaethylenheptamin bzw. Gemische dieser Amine.

Die Amine der Formel (I) werden beispielsweise in einer Menge von 1-30, insbesondere 5-15 Gew.-% - bezogen auf das Gewicht des Farbstoffs - eingesetzt.

Die Amine der Formel (I) können vor und nach dem Färben oder auch gleichzeitig mit dem Farbstoff mit dem Leder in Kontakt gebracht werden. Sie können auch in handelsübliche Farbstoff-Kompositionen eingearbeitet werden.

Das Färben des Leders erfolgt in bekannter Weise in wäßrigem Medium. Dabei werden auf Falz- bzw. Trockengewicht bezogen zwischen 50 und 1000 Gew.-% Wasser angewandt. Die angebotene Farbstoffmenge liegt je nach Substrat, gewünschter Nuance und Farbtiefe zwischen 0,01 und 15 Gew.-% bezogen auf das Falz- oder Trockengewicht des Leders. Der pH-Wert der Färbeflotte liegt vorzugsweise zwischen 4,0 und 7,0.

Es wurde überraschend gefunden, daß man mit Hilfe des erfindungsgemäßen Verfahrens hervorragende Färbungen auf Leder erhält. Die Färbungen zeichnen sich durch Egalität, Farbtiefe und Echtheiten wie Schweißechtheit, Migrierechtheit und Lichtechtheit aus. Darüber hinaus verbessern die Hilfsmittel das Aufziehverhalten der Farbstoffe, die Flottenauszehrung und die Wassertropfenbeständigkeit des Leders.

Die Effekte des Verfahrens treten bei den verschiedensten Ledertypen wie Chromleder, synthetisch und/oder vegetabil nachgegerbten Chromledern, rein vegetabil gegerbten Ledern, Spaltvelours oder Nubuk auf.

### Beispiel 1

Wet blue Leder wird (in 200 Gew.-% Wasser) mit einer Mischung aus 3 Gew.-% eines Kondensationsproduktes aus einer Naphthalinsulfonsäure mit Formaldehyd und 3 Gew.-% eines vegetabilen Gerbstoffs nachgegerbt. 0,2 Gew.-% des Additionsproduktes aus Diethylentriamin mit 2 Mol Propylenoxid werden gemeinsam mit 2 Gew.-% des Farbstoffs (A) in 250 Gew.-% Wasser zur Färbung eingesetzt. Nach 20 Minuten Färbezeit bei 40° C wird mit 2 % Ameisensäure abgesäuert, das Leder gefettet und fertiggestellt. Die Gew.-%-Angaben beziehen sich auf das Falzgewicht. Die Färbung ist egaler und voller als die des Leders, das mit der gleichen Farbstoffmenge ohne Hilfsmittel gefärbt wurde.

### Beispiel 2

Ersetzt man in Beispiel 1 das nachgegerbte Chromleder durch rein vegetabil gegerbtes Leder (15 % Mimosa, 15 % Quebracho auf Blößengewicht), das Hilfsmittel durch 0,4 Gew.-% des Additionsproduktes aus Ethylendiamin und 3 Mol Propylenoxid und Farbstoff (A) durch 4 Gew.-% des Farbstoffs (B), so findet man entsprechende Effekte im Vergleich zur Färbung ohne Hilfsmittel.

### Beispiel 3

Läßt man in Beispiel 2 das Hilfsmittel vor der Farbstoffzugabe 5 bis 10 Min. vorlaufen, so sind die Effekte entsprechend.

Die folgende Tabelle gibt weitere Beispiele des erfindungsgemäßen Verfahrens.

### Farbstofftabelle

- Farbstoff A:: 1-Amino-3-hydroxynaphthalin-3,6-disulfonsäure / 4-Amino-4'-nitrodiphenyl-2'-sulfonsäure / p-Nitroanalin Resorcin / Tolamin
- Farbstoff B:: Acid Orange 51 ( = C.I. 26550)
- Farbstoff C:: Direct Brown 80 ( = C.I. 20210)
- Farbstoff D:: Acid Orange 7 ( = C.I. 15510)
- Farbstoff E:: 2:1-Chromkomplex aus 2-Amino-4-nitro-phenol-6-sulfonsäure 2-Amino-8-hydroxy-naphthalin-6-sulfonsäure / 2-(3'-Sulfophenyl)-amino-8-hydroxy-naphthalin-6-sulfonsäure

## Patentansprüche

1. Verfahren zum Färben von Leder, dadurch gekennzeichnet, daß man ein Amin der Formel worin
A und R₅ C₂-C₅-Alkylen, r, s, t und u O, 1, 2 oder 3,
wobei die Summe von r, s, t und u höchstens 3 ist und w 1 bis 6 bedeuten, oder ein Anlagerungsprodukt eines solchen Amins mit bis zu 3 Mol eines Alkylenoxides vor, gleichzeitig mit oder nach dem Farbstoff auf das Leder einwirken läßt.

2. Verfahren nach Anspruch 1, dadurch gekennzeichnet, daß man das Amin der Formel des Anspruchs 1 in einer Menge von 5 bis 15 Gew.-% - bezogen auf Farbstoffmenge - einsetzt.

## Claims

1. Process for dyeing leather, characterized in that an amine of the formula wherein
A and R₅ denote C₂-C₅-alkylene, r, s, t and u denote 0, 1, 2 or 3,
the total of r, s, t and u being at most 3, and w denotes 1 to 6, or an addition product of such an amine with up to 3 mol of an alkylene oxide, is allowed to act on the leather before, simultaneously with or after the dyestuff.

2. Process according to Claim 1, characterized in that the amine of the formula of Claim 1 is used in an amount of 5 to 15% by weight, relative to the amount of dyestuff.

## Revendications

1. Procédé pour la teinture de cuir, caractérisé en ce qu'on fait agir sur le cuir avant le colorant, en même temps que lui ou après lui, une amine de formule dans laquelle
A et R₅ représentent un groupe alkylène en C₂ à C₅, r, s, t et u ont la valeur 0, 1, 2 ou 3,
la somme de r, s, t et u étant au maximum égale à 3 et w ayant une valeur de 1 à 6, ou un produit d'addition d'une telle amine avec jusqu'à 3 moles d'un oxyde d'alkylène.

2. Procédé suivant la revendication 1, caractérisé en ce qu'on utilise l'amine de formule suivant la revendication 1 en une quantité de 5 à 15 % en poids par rapport à la quantité de colorant.
